# EUROPÄISCHE PATENTSCHRIFT

(11) **EP 1 699 582 B1**
(45) Veröffentlichungstag und Bekanntmachung des Hinweises auf die Patenterteilung: **11.12.2013**
(21) Anmeldenummer: 04802997.9
(22) Anmeldetag: 22.12.2004
(51) Int. Cl.: B22D 11/045, B22D 11/06, C21D 8/02, C22C 38/00

(54) **VERFAHREN ZUM ERZEUGEN VON WARMBÄNDERN AUS LEICHTBAUSTAHL**
METHOD FOR THE GENERATION OF HOT STRIPS OF LIGHT GAUGE STEEL
PROCEDE POUR PRODUIRE DES FEUILLARDS A CHAUD A PARTIR D'UN ACIER LEGER

(30) Priorität: 23.12.2003 DE 10361952; 14.12.2004 DE 102004061284
(43) Veröffentlichungstag der Anmeldung: 13.09.2006
(73) Patentinhaber: Salzgitter Flachstahl GmbH, 38239 Salzgitter (DE); Max-Planck-Institut für Eisenforschung GmbH, 40237 Düsseldorf (DE)
(72) Erfinder: KROOS, Joachim, 38527 Meine (DE); SPITZER, Karl-Heinz, 38678 Clausthal-Zellerfeld (DE); FROMMEYER, Georg, 40699 Erkrath (DE); FLAXA, Volker, 38229 Salzgitter (DE); BRÜX, Udo, 40670 Meerbusch (DE); BROKMEIER, Klaus, 47057 Duisburg (DE)
(74) Vertreter: Meissner, Peter E.
(86) Internationale Anmeldenummer: PCT/DE2004/002817
(87) Internationale Veröffentlichungsnummer: WO 2005/061152

(56) Entgegenhaltungen:
- EP-A- 0 889 144
- EP-A- 1 067 203
- SPITZER K-H ET AL: "DIRECT STRIP CASTING (DSC) - AN OPTION FOR THE PRODUCTION OF NEW STEEL GRADES" 11. Dezember 2003 (2003-12-11), STEEL RESEARCH, DUESSELDORF, DE, PAGE(S) 724-731 , XP009028744 ISSN: 0177-4832 Seite 724 - Seite 727
- GRÄSSEL O ET AL: "Phase transformations and mechanical properties of Fe-Mn-Si-Al TRIP steels" November 1997 (1997-11), JOURNAL DE PHYSIQUE IV, EDITIONS DE PHYSIQUE. LES ULIS CEDEX, FR, PAGE(S) 383-388 , XP002081702 ISSN: 1155-4339 * Tabelle auf Seite C5-384 *
- SUGIMOTO K ET AL: "STRETCH-FLANGEABILITY OF A HIGH-STRENGTH TRIP TYPE BAINITIC SHEET STEEL" 2000, ISIJ INTERNATIONAL, IRON AND STEEL INSTITUTE OF JAPAN, TOKYO,, JP, PAGE(S) 920-926 , XP001182010 ISSN: 0915-1559 Seite 920 - Seite 924
- PATENT ABSTRACTS OF JAPAN Bd. 1995, Nr. 07, 31. August 1995 (1995-08-31) -& JP 07 109546 A (SUMITOMO METAL IND LTD), 25. April 1995 (1995-04-25)

## Beschreibung

Die Erfindung betrifft ein Verfahren zum Erzeugen von Warmbändern aus einem umformbaren, insbesondere gut kalt tiefziehfähigen Leichtbaustahl gemäß dem Oberbegriff des Patentanspruches 1.

Der heiß umkämpfte Automobilmarkt zwingt die Hersteller ständig nach Lösungen zur Senkung des Flottenverbrauches unter Beibehaltung eines höchstmöglichen Komforts zu suchen. Dabei spielt die Gewichtsersparnis eine entscheidende Rolle. Diesem Wunsch versuchen die Lieferanten insbesondere für den Karosseriebereich dadurch Rechnung zu tragen, dass durch den Einsatz höherfester Stähle die Wanddicken reduziert werden können, ohne Einbußen der Beulsteifigkeit sowie der Umformung durch Tief- und/oder Streckziehen und der Beschichtung in Kauf nehmen zu müssen.

Ein Lösungsansatz dazu ist in der EP 0 889 144 A1 veröffentlicht. In dieser Schrift wird ein kaltumformbarer, insbesondere gut tiefziehfähiger, austenitischer Leichtbaustahl vorgeschlagen, der eine Zugfestigkeit bis 1100 MPa aufweist. Die Hauptelemente dieses Stahles sind Si, Al und Mn im Bereich 1 - 6 % Si, 1 bis 8 % Al und 10 bis 30 % Mn, Rest Eisen einschließlich üblicher Stahlbegleitelemente.

Der hohe Umformgrad wird durch TRIP- (Transformation Induced Plasticity) und TWIP-(Twinning Induced Plasticity) Eigenschaften des Stahles erreicht. Stähle mit hohen Mn-Gehalten neigen zu Seigerungen, wie sie beim konventionellen Stranggießen durch Biegung, Ausbauchung des Stranges, Sedimentation und Saugseigerung im Sumpfspitzenbereich vorkommen.

Die auf diese Weise entstehende Makroseigerung, die auch zu intermetallischen Phasen führen kann, führt zu schwerwiegenden Bandfehlern beim Warmwalzen.

Hochlegierte Stähle neigen grundsätzlich auch zu Innenrissen, die letztlich Markroseigerungsfehler darstellen. Diese resultieren z. B. aus Biegebeanspruchungen während des Herstellungsprozesses.

Stähle mit hohen Al-Gehalten lassen sich mit konventionellen Gießpulvern nicht vergießen, da Al im besonderen Maße das SiO₂ im Gießpulver reduziert und somit zu einer verschlechterten Reibung zwischen Strangschale und Kokille führt.

Karl-Heinz Spitzer, et al. "Direct Strip Casting (DSC) - an Option for the Production of New Steel Grades", Steel Research vol. 74, 2003, No. 11/12, 724-730, XP 00 902 8744 offenbart ein Verfahren zur Herstellung von Warmbänder aus TRiP/TWiP stahl in einer horizontalen Bandgießanlage.

Der Erfindung liegt die Aufgabe zugrunde, ein Verfahren zum Erzeugen von Warmbändern aus einem umformbaren, insbesondere gut kalt tiefziehfähigem Leichtbaustah,I bestehend aus den Hauptelementen Si, Al und Mn, der eine hohe Zugfestigkeit und TRIP- und/oder TWIP-Eigenschaften aufweist anzugeben, das die zuvor geschilderten Nachteile vermeidet.

Diese Aufgabe wird ausgehend vom Oberbegriff in Verbindung mit den kennzeichnenden Merkmalen des Anspruches 1 gelöst.

Nach der Lehre der Erfindung weist der Stahl Gehalte in Masse % für
für
C 0,04 bis ≤ 1,0
Al 0,05 bis < 4,0
Si 0,05 bis ≤ 6,0
Mn 9,0 bis ≤ 30,0
und optional die Gehalte in Masse-% für
Cr bis ≤ 6,5
Cu bis ≤ 4,0
Ti, Zr, in Summe bis ≤ 0,7 und Nb, V in Summe bis ≤ 0,06 und für H₂ ≤ 5 bis 20 ppm betragen, und Rest Eisen und unvermeidliche Verunreinigungen,
und bei dem eine Schmelze in einer horizontalen Bandgießanlage endabmessungsnah sowie strömungsberuhigt und biegefrei zu einem Vorband im Bereich zwischen 6 und 15 mm vergossen wird,
wobei durch Konditionierung der Oberseite des umlaufenden Förderbandes durch Sandstrahlen oder Bürsten oder Aufprägen einer Noppenstruktur oder durch Aufbringen einer thermisch isolierenden Trennschicht, für alle Flächenelemente der mit Beginn der Erstarrung sich bildenden Strangschale eines sich über die Breite des Förderbandes erstreckenden Streifens gleiche Abkühlbedingungen gegeben sind, und anschließend einer Weiterbehandlung zugeführt wird.

Der erfindungsgemäße Stahl ist gefügemäßig entweder als stabilisierter γ-Kristall oder als teilstabilisierter γ-Mischkristall mit definierter Stapelfehlerenergie ausgeprägt, der einen z. T. multiplen TRIP-Effekt zeigt.

Der letztgenannte Effekt ist die spannungs- oder dehnungsinduzierte Umwandlung eines flächenzentrierten γ-Mischkristalls in ein martensitisches ε-Gefüge mit hexagonaler dichtester Kugelpackung, der dann zum Teil in einen raumzentrierten α-Martensit und Restaustenit transformiert. ${γ}_{fcc} \to ε ⁢ \frac{Ms}{hcp} \to α ⁢ \frac{Ms}{bcc}$
- fcc: = face centred cubic
- bcc: = body centred cubic
- hcp: = hexogonal closed packed

Zahlreiche Versuche haben zur Erkenntnis geführt, dass im komplexen Zusammenspiel zwischen Al, Si und Mn dem Kohlenstoffgehalt eine überragende Bedeutung zukommt. Es erhöht zum Einen die Stapelfehlerenergie und erweitert zum Anderen den metastabilen Austenitbereich. Dadurch wird die verformungsinduzierte Martensitbildung und die damit verbundene Verfestigung gehemmt und auch die Duktilität gesteigert.

Weitere Verbesserungen lassen sich erreichen durch gezielte Zugaben von Kupfer und/oder Chrom. Mit der Zugabe von Kupfer wird der ε-Martensit stabilisiert und die Verzinkbarkeit verbessert. Zudem erhöht Kupfer die Korrosionsbeständigkeit des Stahles. Auch Chrom stabilisiert den ε-Martensit und verbessert die Korrosionsbeständigkeit.

Der Vorteil des vorgeschlagenen Leichtbaustahles ist darin zu sehen, dass durch gezielte Legierungszusammensetzung und Wahl der Prozessparameter wie Umformgrad und Wärmebehandlung ein breites Spektrum von Festigkeits- und Duktilitätsanforderungen abgedeckt werden kann, wobei Zugfestigkeiten bis 1400 MPa möglich sind. Dabei spielt die Kohlenstoffzugabe eine Schlüsselrolle.

Bislang wurde in der Fachwelt die Meinung vertreten, den Kohlenstoffgehalt möglichst auf Null zu setzen, um die Bildung von κ-Karbiden zu vermeiden. Die Erfindung überwindet dieses Vorurteil durch den Vorschlag eines ausgewogenen Verhältnisses der Zugabe von Aluminium und Mangan, das auch eine gezielte Zugabe von Kohlenstoff gestattet.

Für das Phänomen "delayed fracture", das bei Stählen mit überwiegend TRIP-Eigenschaften auftreten kann, spielt der Wasserstoffgehalt im Stahl eine wichtige Rolle. Das Phänomen äußert sich darin, dass z. B. an tiefgezogenen Näpfen nach einiger Zeit im Kantenbereich Risse auftreten. Der Rissbildungsvorgang kann sich über mehrere Tage hinziehen.

Aus diesem Grunde wird vorgeschlagen, den Wasserstoffgehalt auf < 20 ppm vorzugsweise auf < 5 ppm zu begrenzen. Dieses lässt sich durch eine sorgfältige Behandlung während der Erschmelzung erreichen, z. B. durch eine spezielle Spül- und Vakuumbehandlung.

Je nach Anforderung kann es erforderlich sein, den Leichtbaustahl überwiegend mit TRIP oder mit TWIP-Eigenschaften auszustatten. Dies kann man am einfachsten durch Steuerung des Mn-Gehaltes erreichen. Wird der untere Bereich von etwa 9 - 18 % gewählt, dann ist ein Endprodukt mit überwiegend TRIP-Eigenschaften zu erwarten, wird hingegen der obere Bereich mit etwa 22 - 30 % bevorzugt, überwiegen die TWIP-Eigenschaften. Wie schon zuvor erwähnt, ist diese Steuerung auch durch gezielte Zugabe anderer Elemente, insbesondere Kohlenstoff, möglich. In diesem Zusammenhang sei erwähnt, dass unter dem Blickwinkel einer ausreichenden Korrosionsbeständigkeit für den unteren angegebenen Mn-Bereich ein höherer Cr-Gehalt und für den oberen Mn-Bereich ein niedrigerer Cr-Gehalt vorteilhaft ist.

Verfahrenstechnisch wird vorgeschlagen, die Strömungsberuhigung dadurch zu erreichen, dass eine mitlaufende elektromagnetische Bremse eingesetzt wird, die dafür sorgt, dass im Idealfall die Geschwindigkeit des Schmelzenzulaufs gleich der Geschwindigkeit des umlaufenden Förderbandes ist.

Die als nachteilig angesehene Biegung während der Erstarrung wird dadurch vermieden, dass die Unterseite des die Schmelze aufnehmenden Gießbandes sich auf einer Vielzahl von nebeneinander liegenden Rollen abstützt. Verstärkt wird die Abstützung in der Weise, dass im Bereich des Gießbandes ein Unterdruck erzeugt wird, so dass das Gießband fest auf die Rollen gedrückt wird.

Um diese Bedingungen während der kritischen Phase der Erstarrung aufrecht zu erhalten, wird die Länge des Förderbandes so gewählt, dass am Ende des Förderbandes vor dessen Umlenkung das Vorband weitestgehend durcherstarrt ist.

Am Ende des Förderbandes schließt sich eine Homogenisierungszone an, die für einen Temperaturausgleich und möglichen Spannungsabbau genutzt wird. Danach folgt eine Weiterbehandlung, die ein direktes Aufcoilen des Vorbandes sein kann oder aus einem vorgeschalteten Walzprozess besteht, um die erforderliche Umformung von mindestens 50 % vorzugsweise von > 70% aufzubringen.

Das direkte Aufcoilen des Vorbandes hat den Vorteil, dass man die Gießgeschwindigkeit hinsichtlich optimaler Erstarrungsbedingungen wählen kann, unabhängig vom Takt des nachfolgenden Walzprozesses.

Andererseits kann es insbesondere aus wirtschaftlichen Gründen (hohe Produktivität) vorteilhaft sein, den erfindungsgemäßen Werkstoff direkt nach dem Gießen inline ganz oder teilweise bis auf seine endgültige Dicke zu walzen.

Bei der Bildung der Strangschale zu Beginn der Erstarrung kann es lokal zu Abhebungen der Strangschale vom umlaufenden Band der Bandgießanlage kommen. Dies führt unter Umständen zu unzulässigen Unebenheiten der Unterseite des erzeugten Vorbandes. Um dies zu vermeiden, ist es erforderlich für alle Flächenelemente der sich bildenden Strangschale eines sich über die Breite des Förderbandes erstreckenden Streifens möglichst gleiche Abkühlbedingungen zu gewährleisten. Dies kann man durch eine Konditionierung der Oberseite des umlaufenden Bandes erreichen, z. B. durch eine gezielte Strukturierung oder durch Aufbringen einer thermisch isolierenden Trennschicht.

Eine der vorgenannten Strukturierungsmaßnahmen ist z. B. ein Sandstrahlen oder Bürsten der Oberseite des umlaufenden Bandes. Ein Beispiel für die thermisch isolierende Trennschicht ist die Beschichtung durch Plasmaspritzen mit beispielsweise Aluminiumoxid oder Zirkonoxid. Ein weiteres Ausführungsbeispiel für eine Strukturierung ist das Aufprägen einer Noppenstruktur, z. B. mit nach oben gerichteten Noppen von einigen 100 µm Höhe und einigen Millimeter Durchmesser sowie einem Abstand der Noppen von einigen Millimetern.

Anhand eines Ausführungsbeispieles werden die erreichbaren Werte demonstriert.
Ausgehend von einem Stahl mit der Analyse
C = 0,06 %
Mn = 15,5 %
Al = 2,0 %
Si = 2,6 %
H₂ = 4 ppm
wurde ein Warmband mit einer Dicke von 2,5 mm erzeugt.

Die in Walzrichtung liegende Zugprobe ergab eine Zugfestigkeit von 1046 MPa und eine Dehnung (A80) von 35 %. In Abhängigkeit vom Umformgrad und Wärmebehandlung kann die Zugfestigkeit bis über 1100 MPa und die Dehnung (A80) über 40 % gesteigert werden. Ein zweites Beispiel zeigt die Möglichkeit, wie man durch Anhebung des Kohlenstoffgehaltes bei nahezu gleichem Mn-Gehalt die Festigkeits- und Duktilitätseigenschaften gegeneinander verschieben kann.

Der Stahl dieses Ausführungsbeispiels weist folgende Gehalte auf
C = 0,7 %
Mn = 15 %
Al = 2,5 %
Si = 2,5 %
H₂ = 3 ppm
Das aus diesem Stahl hergestellte Kaltband von 1,0 mm wurde unter Schutzgas bei 1050 °C und einer Haltezeit von 15 Minuten rekristallisierend geglüht. Die Zugfestigkeit ist auf 817 MPa abgesunken, dafür aber die A80-Dehnung auf 60 % gestiegen. Dies bedeutet, dass trotz des niedrigen Mn-Gehaltes durch die höhere Kohlenstoffzugabe der Stahl mehr in den Bereich mit TWIP-Eigenschaften verschoben worden ist.

Ein weiteres Beispiel zeigt die Ergebnisse mit hohem Mn-Gehalt und niedrigem Kohlenstoffgehalt. Die Gehalte betrugen
C = 0,041 %
Mn = 25 %
Al = 3,4 %
Si = 2,54 %
H₂ = 4 ppm
Nach einer vergleichbaren Wärmebehandlung wie zuvor beschrieben, betrug die Zugfestigkeit im Mittel 632 MPa und die A80-Dehnung 57 %. Auch dieses Beispiel zeigt deutlich, dass man mit hohen Mn-Gehalten die Dehnung stark steigern kann, dies aber immer zulasten der Festigkeit geht, solange der Kohlenstoffgehalt niedrig ist.

Insgesamt zeigen die drei Beispiele die Variationsbreite hinsichtlich Festigkeit und Dehnung, wobei dem Mn- und C-Gehalt eine Schlüsselrolle zukommt. Überlagert wird der Analyseneinfluss noch durch Behandlungen des Warmbandes in Form von Glühen und/oder durch kombiniertes Kaltumformen (z. B. Walzen, Strecken, Tiefziehen) und Zwischenglühen bzw. Endglühen.

## Patentansprüche

1. Verfahren zum Erzeugen von Warmbändern aus einem umformbaren, insbesondere gut kalt tiefziehfähigen Leichtbaustahl, bestehend aus den Hauptelementen Si, Al und Mn, der eine hohe Zugfestigkeit und TRIP- und/oder TWIP-Eigenschaften aufweist **dadurch gekennzeichnet,**
**dass** die Gehalte in Masse-% für
C 0,04 bis ≤ 1,0
Al 0,05 bis < 4,0
Si 0,05 bis ≤ 6,0
Mn 9,0 bis ≤ 30,0
und optional die Gehalte in Masse-% für
Cr bis ≤ 6,5
Cu bis ≤ 4,0
Ti, Zr, in Summe bis ≤ 0,7 und Nb, V in Summe bis ≤ 0,06 und für H₂ ≤ 5 bis 20 ppm betragen, und Rest Eisen und unvermeidliche Verunreinigungen,
und bei dem eine Schmelze in einer horizontalen Bandgießanlage endabmessungsnah sowie strömungsberuhigt und biegefrei zu einem Vorband im Bereich zwischen 6 und 15 mm vergossen wird,
wobei durch Konditionierung der Oberseite des umlaufenden Förderbandes durch Sandstrahlen oder Bürsten oder Aufprägen einer Noppenstruktur oder durch Aufbringen einer thermisch isolierenden Trennschicht, für alle Flächenelemente der mit Beginn der Erstarrung sich bildenden Strangschale eines sich über die Breite des Förderbandes erstreckenden Streifens gleiche Abkühlbedingungen gegeben sind, und anschließend einer Weiterbehandlung zugeführt wird.

2. Verfahren nach Anspruch 1
**dadurch gekennzeichnet,**
**dass** der Kohlenstoffgehalt 0,06 bis ≤ 0,7 % beträgt.

3. Verfahren nach den Ansprüchen 1 und 2
**dadurch gekennzeichnet,**
**dass** der Mn-Gehalt 9 - 18 % beträgt.

4. Verfahren nach den Ansprüchen 1 und 2
**dadurch gekennzeichnet,**
**dass** der Mn-Gehalt 18 - 22 % beträgt.

5. Verfahren nach den Ansprüchen 1 - 4
**dadurch gekennzeichnet,**
**dass** der Cr-Gehalt 0,3 - 1,0 % beträgt.

6. Verfahren nach den Ansprüchen 1 - 2
**dadurch gekennzeichnet,**
**dass** der Mn-Gehalt 22 - 30 % beträgt.

7. Verfahren nach Anspruch 1 und 6
**dadurch gekennzeichnet,**
**dass** der Cr-Gehalt 0,05 - 0,2 % beträgt.

8. Verfahren nach den Ansprüchen 1 - 7
**dadurch gekennzeichnet,**
**dass** der Si-Gehalt 2,0 - 4,0 % beträgt.

9. Verfahren nach den Ansprüchen 1 - 8
**dadurch gekennzeichnet,**
**dass** der Al-Gehalt 2,0 - 3,0 % beträgt.

10. Verfahren nach den Ansprüchen 1 - 9
**dadurch gekennzeichnet,**
**dass** die Geschwindigkeit des Schmelzenzulaufs gleich der Geschwindigkeit des umlaufenden Förderbandes ist.

11. Verfahren nach einem der Ansprüche 1 - 10
**dadurch gekennzeichnet,**
**dass** die auf das Förderband aufgegebene Schmelze am Ende des Förderbandes weitestgehend durcherstarrt ist.

12. Verfahren nach Anspruch 1 und 11
**dadurch gekennzeichnet,**
**dass** nach der Durcherstarrung und vor Beginn der Weiterbehandlung das Vorband eine Homogenisierungszone durchläuft.

13. Verfahren nach Anspruch 1 und 12
**dadurch gekennzeichnet,**
**dass** die Weiterbehandlung ein Aufcoilen des Vorbandes ist.

14. Verfahren nach Anspruch 1 und 12
**dadurch gekennzeichnet,**
**dass** das Vorband in line einem Walzprozess unterworfen und danach aufgecoilt wird.

15. Verfahren nach Anspruch 14
**dadurch gekennzeichnet,**
**dass** der Umformgrad mindestens 50 %, vorzugsweise > 70 %, beträgt.

## Claims

1. A method for producing hot strips from a deformable lightweight structural steel, in particular one which can be readily cold deep-drawn, consisting of the main elements Si, Al and Mn, which has a high tensile strength and TRIP and/or TWIP properties,
**characterised in that**
the content in % by weight for
C is 0.04 to ≤ 1.0
Al is 0.05 to < 4.0
Si is 0.05 to ≤ 6.0
Mn is 9.0 to ≤ 30.0
and optionally the content in % by weight for
Cr is up to ≤ 6.5
Cu is up to ≤ 4.0
Ti, Zr, in total is up to ≤ 0.7, and Nb, V in total is up to ≤ 0.06, and for H₂ is ≤ 5 to 20 ppm, and remainder iron and unavoidable impurities,
and in which a melt is cast to near final dimensions and with flow-calming and free from bending in a horizontal strip casting plant to produce a roughed strip in the range between 6 and 15 mm,
wherein identical cooling conditions are provided by conditioning the upper side of the revolving conveyor belt by sandblasting or brushing or embossing a knob structure or by applying a heat-insulating separating layer, for all surface elements of the strand shell, which forms with the beginning of solidification, of a strip extending over the width of the conveyor belt, and then is sent for further treatment.

2. A method according to Claim 1
**characterised in that**
the carbon content is 0.06 to ≤ 0.7%.

3. A method according to Claims 1 and 2
**characterised in that**
the Mn content is 9 - 18%.

4. A method according to Claims 1 and 2
**characterised in that**
the Mn content is 18 - 22%.

5. A method according to Claims 1 - 4
**characterised in that**
the Cr content is 0.3 - 1.0%.

6. A method according to Claims 1 - 2
**characterised in that**
the Mn content is 22 - 30%.

7. A method according to Claim 1 and 6
**characterised in that**
the Cr content is 0.05 - 0.2%.

8. A method according to Claims 1 - 7
**characterised in that**
the Si content is 2.0 - 4.0%.

9. A method according to Claims 1 - 8
**characterised in that**
the Al content is 2.0 - 3.0%.

10. A method according to Claims 1 - 9
**characterised in that**
the speed of the melt inflow is identical to the speed of the revolving conveyor belt.

11. A method according to one of Claims 1 - 10
**characterised in that**
the melt which is charged onto the conveyor belt is very largely thoroughly solidified at the end of the conveyor belt.

12. A method according to Claim 1 and 11
**characterised in that**
after the thorough solidification and before the start of the further treatment the roughed strip passes through a homogenisation zone.

13. A method according to Claim 1 and 12
**characterised in that**
the further treatment is coiling-up of the roughed strip.

14. A method according to Claim 1 and 12
**characterised in that**
the roughed strip is subjected to a rolling process in-line and is then coiled up.

15. A method according to Claim 14
**characterised in that**
the degree of deformation is at least 50%, preferably > 70%.

## Revendications

1. Procédé de production de feuillards à chaud à partir d'un acier léger façonnable, présentant en particulier une bonne aptitude à l'emboutissage profond à froid, composé des éléments principaux Si, Al et Mn, qui présente une haute résistance à la traction et des propriétés TRIP et/ou TWIP,
**caractérisé en ce que**
les teneurs en pourcentage massique sont de
0,04 à ≤ 1,0 pour C
0,05 à < 4,0 pour Al
0,05 à ≤ 6,0 pour Si
9,0 à ≤ 30,0 pour Mn
**en ce que**, optionnellement, les teneurs en pourcentage massique sont de
jusqu'à ≤ 6,5 pour Cr
jusqu'à ≤ 4,0 pour Cu
et **en ce que** Ti, Zr, cumulés, représentent jusqu'à ≤ 0,7 et Nb, V, cumulés, jusqu'à ≤ 0,06 et, pour H₂, on a ≤ 5 à 20 ppm, le reste étant constitué de fer et d'impuretés inévitables, et dans lequel une matière fondue est coulée dans une installation horizontale de coulée de feuillards à une dimension proche de la dimension finale, à débit tranquillisé et sans flexion, pour donner une ébauche de feuillard dans la plage entre 6 et 15 mm,
des conditions de refroidissement identiques étant obtenues par le conditionnement du côté supérieur de la bande de transport rotative par sablage, brossage ou impression d'une structure à picots ou par l'application d'une couche de séparation thermiquement isolante, pour tous les éléments de surface de la croûte solidifiée, qui se forme au début de la solidification, d'un ruban s'étendant sur la largeur de la bande de transport, un traitement ultérieur étant ensuite réalisé.

2. Procédé selon la revendication 1,
**caractérisé en ce que**
la teneur en carbone est de 0,06 à ≤ 0,7 %.

3. Procédé selon les revendications 1 et 2,
**caractérisé en ce que**
la teneur en Mn est de 9 à 18 %.

4. Procédé selon les revendications 1 et 2,
**caractérisé en ce que**
la teneur en Mn est de 18 - 22 %.

5. Procédé selon les revendications 1 à 4,
**caractérisé en ce que**
la teneur en Cr est de 0,3 - 1,0 %.

6. Procédé selon les revendications 1 et 2,
**caractérisé en ce que**
la teneur en Mn est de 22 - 30 %.

7. Procédé selon les revendications 1 et 6,
**caractérisé en ce que**
la teneur en Cr est de 0,05 - 0,2 %.

8. Procédé selon les revendications 1 à 7,
**caractérisé en ce que**
la teneur en Si est de 2,0 - 4,0 %.

9. Procédé selon les revendications 1 à 8,
**caractérisé en ce que**
la teneur en Al est de 2,0 - 3,0 %.

10. Procédé selon les revendications 1 à 9,
**caractérisé en ce que**
la vitesse d'arrivée de la matière fondue est égale à la vitesse de la bande de transport rotative.

11. Procédé selon une des revendications 1 à 10,
**caractérisé en ce que**,
à l'extrémité de la bande de transport, la matière fondue placée sur la bande de transport est solidifiée dans une très large mesure.

12. Procédé selon les revendications 1 et 11,
**caractérisé en ce que**,
après la solidification complète et avant le début de la suite du traitement, l'ébauche de feuillard traverse une zone d'homogénéisation.

13. Procédé selon les revendications 1 et 12,
**caractérisé en ce que**
la suite du traitement consiste en un bobinage de l'ébauche de feuillard.

14. Procédé selon les revendications 1 et 12,
**caractérisé en ce que**
l'ébauche de feuillard est soumise en ligne à un processus de laminage, puis est bobinée.

15. Procédé selon la revendication 14,
**caractérisé en ce que**
le taux de déformation est d'au moins 50 %, de préférence > 70 %.
